# EUROPÄISCHE PATENTSCHRIFT

(11) **EP 0 078 901 B1**
(45) Veröffentlichungstag und Bekanntmachung des Hinweises auf die Patenterteilung: **30.01.1985**
(21) Anmeldenummer: 82108396.1
(22) Anmeldetag: 11.09.1982
(51) Int. Cl.: C25B 13/00, C25B 13/06

(54) **Verfahren zur Herstellung eines Diaphragmas für Elektrolysezellen**
Process for producing a diaphragm for electrolytic cells
Procédé de fabrication d'un diaphragme pour cellules d'électrolyse

(30) Priorität: 07.11.1981 DE 3144372
(43) Veröffentlichungstag der Anmeldung: 18.05.1983
(73) Patentinhaber: HÜLS AKTIENGESELLSCHAFT, 45764 Marl (DE)
(72) Erfinder: Kleinloh, Werner, Dr., D-4358 Haltern (DE); Thronberens, Werner, Dr., D-4370 Marl (DE)

## Beschreibung

Die Erfindung betrifft ein Verfahren zur Herstellung eines Diaphragmas für Elektrolysezellen, die zum Elektrolysieren z. B. von Alkalimetall-Halogeniden in wäßriger Lösung benutzt werden.

Es verfolgt den Zweck, den Aufbau des schichtförmigen Diaphragmas, das aus einer Suspension mit hohem Feststoffgehalt an Diaphragma-Material auf einem hohlen Diaphragmaträger niedergeschlagen wird, zu vergleichmäßigen.

Solche Diaphragmen werden nach dem folgenden beispielhaften Verfahren hergestellt, das anhand eines für die Chloralkali-Elektrolyse geeigneten Diaphragmas erläutert wird ; das Diaphragma wird in diesem Falle auf einen Diaphragmaträger aufgebracht, der in der Elektrolysezelle später als Kathode geschaltet wird.

Der Diaphragmaträger ist ein Hohlkörper, der mehrere schleibenförmige Gitterflächen für die Abscheidung des Diaphragma-Materials hat. Die Innenräume dieser Scheiben sind untereinander verbunden und bilden den Hohlraum der Kathode, der im Elektrolysebad den Katholyt enthält. Auf der Außenseite der stark gegliederten Diaphragmafläche im Elektrolysebad befindet sich der Anolyt. Der Hohlkörper hat im allgemeinen zwei Öffnungen, eine kleinere für den Austritt des Katholyten und eine größere, aus der der Wasserstoff entweicht, wenn der fertig beschichtete Diaphragmaträger als Kathode im Elektrolysebad benutzt wird.

Eine Mischung aus kurzen und langen Asbestfasern, z. B. Chrysotil-Asbest, die gegebenenfalls Fasern aus organischen, synthetischen Polymeren oder andere organische und anorganische Zusätze enthalten kann, wird in kochsalzhaltiger, verdünnter Natronlauge, die der Zusammensetzung der Zellenlauge entspricht und eine kleine Menge von oberflächenaktiven Substanzen enthält, aufgeschlämmt und in ein hinreichend großes Becken gegeben.

An den Katholyt-Ausgang des noch unbeschichteten Diaphragmaträgers wird über einen Saugschlauch eine Saugpumpe angeschlossen und der Diaphragmaträger wird in das Becken mit der Aufschlämmung des Diaphragma-Materials gehängt, wobei der Diaphragmaträger in der Aufschlämmung vollständig untertaucht. Die scheibenförmigen Gitterflächen stehen vertikal. Mit Hilfe der Saugpumpe wird die Aufschlämmung durch die Gitterflächen des Diaphragmaträgers gesaugt und in einen Auffangbehälter gepumpt. Das Diaphragma-Material setzt sich auf den Gitterflächen ab und baut dort das schichtförmige Diaphragma auf, das durch die Strömung der Flüssigkeit auf der Gitterfläche verdichtet wird. Die abgepumpte Aufschlämmung wird später zum Ansetzen des folgenden Bades verwendet.

Der fertig beschichtete Diaphragmaträger wird in einem Ofen getrocknet und - in Abhängigkeit von der Art der Zusätze zur Aufschlämmung - bei erhöhter Temperatur behandelt, wodurch das Diaphragma in sich gebunden wird. Damit ist der Beschichtungsprozeß des Diaphragmaträgers abgeschlossen, und ein gebrauchsfertiges Diaphragma liegt vor. Einzelheiten zu dem Verfahren sind z. B. enthalten in DE-AS 24 01 942, DE-OS 26 08 398, DE-OS 27 56 720, DE-OS 28 34 556, US-4.180.449, EP-1 664, EP-18 034.

Entscheidende Bedeutung für die Eigenschaften des Diaphragmas während des späteren Elektrolysevorganges in der Elektrolysezelle hat die Art und der Ablauf der Anschwemmung des Diaphragma-Materials auf dem Diaphragmaträger. Solange das Diaphragma eine Fläche bis etwa 0,2 m² hat, wie es für Elektrolysezellen im Labormaßstab benutzt wird, ist es leicht, eine gleichmäßige Diaphragmaschicht aufzubringen. Großtechnische Zellen dagegen haben eine Diaphragmafläche bis zu 60 m². Bei derartig großen Diaphragmen beobachtet man immer wieder Unterschiede im Aufbau und im Verhalten des Diaphragmas sowohl innerhalb einer dieser großflächigen Beschichtungen als auch zwischen mehreren Diaphragmen, die unter unveränderten Bedingungen nacheinander hergestellt wurden. Solche Unterschiede machen sich nachteilig bemerkbar im elektrischen Wirkungsgrad der Elektrolysezellen, in ihrer Gebrauchsdauer und in der Zusammensetzung der Elektrolyseprodukte.

Die gewünschten gleichmäßigen Diaphragmen sind charakterisiert durch eine möglichst konstante Schichtdicke und eine möglichst konstante Packungsdichte des Diaphragma-Materials, sowie durch einen möglichst konstanten Strömungswiderstand auf der gesamten Fläche. Diese Bedingungen sollen sowohl innerhalb des Diaphragmas auf einem Diaphragmaträger als auch zwischen den Diaphragmen auf mehreren Trägern eingehalten werden, was sich nur über einen hinreichend gleichmäßigen und reproduzierbaren Anschwemmprozeß erzielen läßt und bei großen. Diaphragmen bisher nur unvollkommen erreicht wird.

Damit stellt sich die Aufgabe, bei einem Verfahren zur Herstellung eines Diaphragmas den Anschwemmvorgang des Diaphragma-Materials auf einem hohlen Diaphragmaträger wirksam zu verbessern.

Diese Aufgabe wird erfindungsgemäß gelöst durch ein Verfahren, das die folgenden Maßnahmen umfaßt :
- Der Diaphragmaträger wird während des Anschwemmvorganges des Diaphragma-Materials in der Aufschlämmung in vertikaler Richtung mit festgelegter Frequenz, Amplitude und Geschwindigkeit periodisch gehoben und gesenkt.
- Die Standhöhe der Aufschlämmung wird ständig gemessen.
- Der obere Umkehrpunkt der Oberseite des Diaphragmaträgers liegt bei der periodischen Pendelbewegung in einem vorgegebenen Abstand unterhalb der Standhöhe des Bades.
- Der untere Umkehrpunkt der Unterseite des Diaphragmaträgers kann einen Mindestabstand vom Boden des Anschwemmbeckens nicht unterschreiten.
- Der Saugdruck innerhalb des Hohlraumes des Diaphragmaträgers wird gemessen und auf einem vorgegebenen Wert konstant gehalten.

Zum Heben und Senken des Diaphragmaträgers wird ein Kran benutzt, mit dem der Diaphragmaträger in das Becken eingebracht wird, an dem er während des gesamten Anschwemmvorganges hängt und mit dem er aus dem Becken entnommen wird.

Während des Durchsaugens der Aufschlämmung durch die Gitterflächen des Diaphragmaträgers sinkt die Standhöhe der Aufschlämmung im Becken langsam ab. Die Standhöhe wird nach einem bekannten Verfahren ständig gemessen, z. B. mit einem Schwimmer-Meßgerät oder mittels einer Gaseinperlung. Von diesem Meßgerät wird die veränderliche Lage des oberen Umkehrpunktes der Pendelbewegung in bekannter Weise abgegriffen und auf ein Steuergerät gegeben. Am Steuergerät werden die Frequenz und die Amplitude der Pendelbewegung sowie die untere Grenzlage eingestellt.

Das Steuergerät bestimmt nach bekannten Verfahren die Drehrichtung, die Drehzahl und die Laufdauer des Kranmotors.

Der Saugdruck der Pumpe wird mittels eines üblichen Druckfühlers im Hohlraum des Diaphragmaträgers gemessen und mittels eines bekannten Regelventils auf einen vorgegebenen Wert geregelt. Der Druckfühler wird vorzugsweise in der Wasserstoff-Auslaßöffnung des Diaphragmaträgers angebracht.

Die Frequenz der vertikalen Pendelbewegung liegt zwischen 0,1 bis 10 min-1, die Amplitude zwischen 10 cm und 100 cm. Im oberen Umkehrpunkt der Pendelbewegung befindet sich die Oberseite des Diaphragmaträgers 10 bis 25 cm unter der Standhöhe des Bades. In der unteren Grenzlage befindet sich die Unterseite des Diaphragmaträgers mindestens 30 cm oberhalb des Bodens des Anschwemmbeckens.

Die Weg-Zeit-Kurve der Pendelbewegung ist beispielsweise die Kurve einer Sägezahn-Schwingung oder einer Trapez-Kippschwingung, jeweils mit fallender Mittellinie. Die Heb- und Senkgeschwindigkeit des Diaphragmaträgers beträgt 2 bis 20 cm/s. Während der Zeitabschnitte einer Schwingungsphase, die nicht auf die Hub- und Senkbewegung entfallen, befindet sich der Diaphragmaträger im oberen oder unteren Umkehrpunkt der Schwingung in Ruhe. Die Ruhezeit kann auf die beiden Umkehrpunkte weitgehend beliebig verteilt werden ; bevorzugt wird die gleichlange Aufteilung auf beide Umkehrpunkte.

Die Dauer des Anschwemmvorganges richtet sich nach Größen wie gewünschter Dicke des Diaphragmas auf dem Diaphragmaträger und Feststoffgehalt der Aufschlämmung, die für das erfindungsgemäße Verfahren unerheblich sind. Dieser Zeitbereich kann jedoch in zwei oder mehrere Abschnitte geteilt werden, in denen die für das erfindungsgemäße Verfahren wesentlichen Merkmale geändert werden ; auch eine kontinuierliche Änderung dieser Merkmale während des Anschwemmvorganges ist möglich.

Bei der Aufteilung des Anschwemmvorganges in zwei Zeitabschnitte baut sich in ersten Zeitabschnitt die untere Schicht des Diaphragmas auf den Gitterflächen auf, der Strömungswiderstand der Gitterflächen ist noch gering und das entstchende Diaphragma ist empfindlich gegen Strömungskräfte. Folglich sind der Saugdruck und die Pendelfrequenz klein. Im zweiten Abschnitt ist das Diaphragma bereits dicker geworden, der Strömungswiderstand ist gestiegen, und das Diaphragma ist weniger empfindlich gegen Strömungskräfte. Der Saugdruck und die Pendelfrequenz werden deshalb erhöht. Die Grenze zwischen diesen beiden Abschnitten ist erreicht, sobald eine vorgegebene Menge der Aufschlämmung in den Auffangbehälter gepumpt worden ist.

Der Saugdruck der Pumpe, mit der die Aufschlämmung durch die Gitterflächen des Diaphragmaträgers gesaugt wird, wird auf einen vorgegebenen Wert eingestellt. Während des ersten Abschnittes des Anschwemmvorganges liegt er zwischen 10 und 100 mbar unterhalb des Luftdruckes in der Umgebung, wenn eine der bisher für Diaphragmen in der Chloralkalielektrolyse geeignete Aufschlämmung von Asbestfasern eingesetzt wird. Die Pendelfrequenz liegt zwischen 0,1 und 2 min-'.

Im zweiten Zeitabschnitt wird der Saugdruck auf 100 bis 500 mbar unter den Luftdruck der Umgebung erhöht. Die Pendelfrequenz in diesem Teilabschnitt liegt zwischen 2 und 10 min-1.

Es hat sich als zweckmäßig erwiesen, das erfindungsgemäße Verfahren soweit wie möglich mittels bekannter Hilfsmittel der Meß-, Regel- und Steuerungstechnik automatisch ablaufen zu lassen, damit es von unkontrollierbaren Einflüssen möglichst freigehalten wird.

Die Vorteile des erfindungsgemäßen Verfahrens sind :
- Die Position des Diaphragmaträgers beim Anschwemmen ist innerhalb des Beckens reproduzierbar und wird auf die sich ändernde Standhöhe der Aufschlämmung bezogen.
- Der hydrostatische Druck im Anschwemmbecken, der den Anschwemmvorgang trotz konstant gehaltenem Saugdruck besonders im Anfangsbereich beeinflußt, ist für alle Anschwemmvorgänge reproduzierbar.
- Kein Diaphragmaträger kann versehentlich zu nahe an die Standhöhe der Aufschlämmung gehoben oder aus der Aufschlämmung teilweise herausgehoben werden.
- Kein Diaphragmaträger kann versehentlich auf den Beckenboden aufstoßen.
- Durch die Beseitigung bisher vorliegender Störeinflüsse werden die Schwankungen des Saugdruckes recht klein.
- Amplitude und Frequenz der vertikalen Pendelbewegung des Diaphragmaträgers werden exakt eingehalten.
- Je nach dem Ausmaß der Automatisierung des Verfahrens kann der Personaleinsatz herabgesetzt werden.

Diese Vorteile wirken sich im Aufbau des Diaphragmas folgendermaßen aus :
- Das Diaphragma-Material wird wesentlich gleichmäßiger auf die Gitterflächen aufgetragen ; Schichtdicke und Packungsdichte schwanken innerhalb des Diaphragmas auf einem Diaphragmaträger und zwischen den Diaphragmen auf mehreren Trägern deutlich weniger als vorher.
- Zwischen den Teilen der Gitterfläche treten keine Asbestbrücken mehr auf ; beim bisher notwendigen manuellen Abstreifen dieser Brücken wurde das noch frische Diaphragma oft beschädigt.

Die entscheidenden Verbesserungen der Chloralkalielektrolyse mittels der nach dem erfindungsgemäßen Verfahren hergestellten Diaphragmen sind :
- Die Chlorausbeute im Zellengas steigt und der Gehalt an unerwünschtem Sauerstoff im Chlorgas fällt.
- Die Konzentration von unerwünschtem Na-hypochlorit in der Zellenlauge wird geringer.
- Der elektrische Wirkungsgrad der Elektrolysezelle steigt.
- Die Gebrauchsdauer der Diaphragmen nimmt zu.
- Der reproduzierbare Anschwemmvorgang erlaubt die Zuordnung von Parameteränderungen dieses Vorganges zum Verhalten des Diaphragmas während der Elektrolyse. Der Einfluß des Feststoffgehaltes der Aufschlämmung auf die Zellenspannung (bei fester Stromdichte) läßt sich gut erkennen. Die Zellenspannung läßt sich gezielt herabsetzen und über längere Zeit niedrig halten.

### Beispiel

Das erfindungsgemäße Verfahren verläuft beispielsweise wie folgt :
In ca. 20 m³ Zellenlauge wird eine Asbestaufschlämmung hergestellt, wie sie in DE-AS 24 01 942 angegeben worden ist.

Der hohle Diaphragmaträger mit Gitterflächen wird am Katholytausgang an die Saugpumpe angeschlossen. In den Wasserstoffausgang wird der Druckfühler eingesetzt. Der Diaphragmaträger mit ca. 60 m² Diaphragmafläche wird mittels eines Kranes in die Aufschlämmung eingetaucht.

Der Saugdruck der Pumpe wird auf 45 mbar unter den Luftdruck der Umgebung eingestellt und geregelt. Die vertikale Pendelbewegung des Diaphragmaträgers hat eine Frequenz von 1 min-' und eine Amplitude von 30 cm. Die Geschwindigkeit der Heb- und Senkbewegung beträgt 6 cm/s. Im oberen Umkehrpunkt liegt die Oberseite des Diaphragmaträgers 20 cm unter der allmählich absinkenden Standhöhe der Aufschlämmung. Im oberen und unteren Umkehrpunkt verweilt der Diaphragmaträger für jeweils ca. 25 s. Unter diesen Bedingungen werden ca. 2,5 m³ der Aufschlämmung durch die Gitterflächen hindurchgesaugt und in den Auffangbehälter gepumpt ; dabei sinkt die Standhöhe um etwa 30 cm. Dieser Vorgang dauert etwa 15 min.

Anschließend wird der Saugdruck auf 350 mbar unter den Luftdruck der Umgebung erhöht ; die Pendelfrequenz wird auf 3 min-¹ heraufgesetzt. Die Amplitude sowie die Heb- und Senkgeschwindigkeit bleiben unverändert. Im oberen und unteren Umkehrpunkt verweilt der Diaphragmaträger für jeweils ca. 5s.

Während der folgenden 30 min werden weitere ca. 7,5 m³ der Aufschlämmung durch die Gitterflächen gesaugt und in den Auffangbehälter gepumpt, wobei die Standhöhe um weitere ca. 90 cm sinkt. Damit ist der erfindungsgemäße Anschwemmvorgang beendet.

Der frisch beschichtete Diaphragmaträger wird aus dem Becken herausgehoben. Außerhalb des Beckens wird der Saugdruck im Hohlraum des Diaphragmaträgers für weitere 3 Stunden aufrechterhalten und das Diaphragma wird vorgetrocknet. Danach wird der beschichtete Diaphragmaträger bei etwa 95 °C im Ofen getrocknet und je nach Zusammensetzung der Aufschlämmung einer erhöhten Temperatur ausgesetzt.

### Vergleich der erfindungsgemäß hergestellten Diaphragmen mit bisher üblichen Diaphragmen

In eine Gruppe von 35 Zellen einer Chloralkalielektrolyse-Anlage mit ca. 50 m² Diaphragmafläche je Zelle wurden nach dem erfindungsgemäßen Verfahren hergestellte Diaphragmen eingesetzt. Zum Vergleich wurde eine andere Gruppe von 34 Zellen dieser Anlage mit Diaphragmen ausgerüstet, die nach dem bisher üblichen Verfahren hergestellt worden waren, d. h. mit unkontrollierter Vertikalbewegung des Diaphragmaträgers und mit stark schwankendem Saugdruck während des Anschwemmvorganges. Die Zusammensetzung der Aufschlämmung des Diaphragma-Materials wurde für alle Zellen unverändert gelassen mit Ausnahme des Feststoffgehaltes, der von 11 g/I bis 17 g/l variiert wurde.

Bei der Vorbereitung und dem Betrieb dieser beiden Zellengruppen wurden die in Tabelle 1 und Tabelle 2 dargestellten Ergebnisse erhalten. Innerhalb jeder der beiden Zellengruppen wurden in Abhängigkeit vom Feststoffgehalt der Aufschlämmung die Zellen zur besseren Vergleichbarkeit in jeweils drei Untergruppen zusammengefaßt.

Der elektrische Wirkungsgrad und der spezifische Energieverbrauch wurden ermittelt aus der von den Zellen abgegebenen Menge Chlorgas und der in die Zellen eingespeisten elektrischen Energie. Bei beiden Zellengruppen schwankte die Auslastung in dem für derartige Großanlagen üblichen Bereich.

Wie der Vergleich der beiden Zellengruppen bezüglich des elektrischen Wirkungsgrades und der Zellenspannung zeigt, kann man bei einem Feststoffgehalt der Aufschlämmung von weniger als 12 g/1 mit nach dem erfindungsgemäßen Verfahren hergestellten Diaphragmen bereits bei 3,32 V Zellenspannung einen elektrischen Wirkungsgrad von 96 % erreichen, wogegen man mit nach dem üblichen Verfahren hergestellten Diaphragmen bei etwa der gleichen Zellenspannung nur auf 94 % kommt. Diese Verbesserung mag geringfügig erscheinen, sie hat jedoch für die Wirtschaftlichkeit der Chloralkali-Elektrolyse eine entscheidende Bedeutung, zumal sie mit vergleichsweise geringem Aufwand erzielt wurde.

Bei nach dem üblichen Verfahren hergestellten Diaphragmen ist keine Beziehung zwischen spezifischem Energieverbrauch und Feststoffgehalt der Aufschlämmung zu erkennen. Bei nach dem erfindungsgemäßen Verfahren hergestellten Diaphragmen dagegen ist diese Abhängigkeit deutlich zu sehen ; unterhalb 12 g/I Feststoffgehalt beträgt der spezifische Energieverbrauch 2 610 kWh je Tonne Chlor, oberhalb 13 g/l Feststoffgehalt dagegen 2 660 kWh je Tonne Chlor. Auch dieser Unterschied ist für großtechnische Anlagen erheblich.

Bei der Sauerstoff-Konzentration im Chlorgas und bei der Chlorat-Konzentration in der Zellenlauge ist sowohl der Mittelwert als auch die Spannweite für die erfindungsgemäß hergestellten Diaphragmen deutlich kleiner als für die üblichen Diaphragmen.

Während der Laufzeit des Versuches wurden von den erfindungsgemäß hergestellten Diaphragmen keine ausgewechselt, während von den nach dem üblichen Verfahren hergestellten Diaphragmen insgesamt vier Stück wegen allmählich schlechter gewordener Eigenschaften des Diaphragmas erneuert wurden.

## Patentansprüche

1. Verfahren zur Herstellung eines Diaphragmas für Elektrolysezellen, das aus einer Aufschlämmung mit hohem Feststoffgehalt an Diaphragma-Material auf einem hohlen Diaphragmaträger angeschwemmt wird, anschließend getrocknet und gegebenenfalls bei erhöhter Temperatur nachbehandelt wird, welches folgende Maßnahmen umfaßt :
- periodisches Heben und Senken des Diaphragmaträgers mit festgelegter Frequenz, Amplitude und Geschwindigkeit innerhalb der Aufschlämmung während des Anschwemmvorganges,
- ständiges Messen der Standhöhe der Aufschlämmung,
- Einhalten eines vorgegebenen Abstandes der Oberseite des Diaphragmaträgers im oberen Umkehrpunkt der Pendelbewegung unterhalb der momentanen Standhöhe der Aufschlämmung,
- Einhalten eines Mindestabstandes der Unterseite des Diaphragmaträgers vom Boden des Anschwemmbeckens,
- Einhalten eines vorgegebenen Saugdruckes innerhalb des Hohlraumes des Diaphragmaträgers.

2. Verfahren nach Anspruch 1, gekennzeichnet durch eine Frequenz der vertikalen Pendelbewegung des Diaphragmaträgers zwischen 0,1 und 10 min-'.

3. Verfahren nach Anspruch 1 und 2, gekennzeichnet durch eine Amplitude der vertikalen Pendelbewegung des Diaphragmaträgers zwischen 10 cm und 100 cm.

4. Verfahren nach Anspruch 1 bis 3, gekennzeichnet durch eine Geschwindigkeit des Diaphragmaträgers während des Hebens und Senkens von 2 bis 20 cm/s.

5. Verfahren nach Anspruch 1 bis 4, gekennzeichnet durch einen Abstand von 10 bis 25 cm der Oberseite des Diaphragmaträgers im oberen Umkehrpunkt von der momentanen Standhöhe der Aufschlämmung.

6. Verfahren nach Anspruch 1 bis 5, gekennzeichnet durch einen Abstand von mindestens 30 cm der Unterseite des Diaphragmaträgers vom Boden des Anschwemmbeckens.

7. Verfahren nach Anspruch 1 bis 6, gekennzeichnet durch einen Saugdruck im Hohlraum des Diaphragmaträgers zwischen 10 und 500 mbar unterhalb des Luftdruckes der Umgebung.

8. Verfahren nach Anspruch 1 bis 7, gekennzeichnet durch
- Aufteilen des Anschwemmvorganges im mehrere Zeitabschnitte und
- Stufenweises Vergrößern des Saugdruckes und der Pendelfrequenz zwischen den Zeitabschnitten.

9. Verfahren nach Anspruch 1 bis 8, gekennzeichnet durch
- einen in zwei Zeitabschnitte geteilten Anschwemmvorgang, wobei der erste Zeitabschnitt etwa das erste Viertel des gesamten Vorganges umfaßt,
- eine Pendelfrequenz von 0,1 bis 2 min-¹ im ersten Abschnitt bei einem Saugdruck zwischen 10 und 100 mbar,
- eine Pendelfrequenz von 2 bis 10 min-¹ im zweiten Abschnitt bei einem Saugdruck zwischen 100 und 500 mbar.

## Claims

1. A process for the manufacture of a diaphragm for an electrolysis cell, the diaphragm being produced by deposition onto a hollow diaphragm carrier from a slurry having a high solids content of diaphragm material, followed by drying and, where appropriate, by after-treatment at an elevated temperature, which process includes the following features :
- periodic raising and lowering of the diaphragm carrier at a fixed frequency, amplitude and speed within the slurry during the deposition process,
- continuous measurement of the level of the slurry,
- maintenance of a predetermined distance of the upper face of the diaphragm carrier below the instantaneous level of the slurry at the top dead centre of the oscillating movement,
- maintenance of a minimum distance of the lower face of the diaphragm carrier from the bottom of the deposition tank and
- maintenance of the predetermined suction within the hollow space of the diaphragm carrier.

2. A process according to claim 1, characterised in that the vertical oscillating motion of the diaphragm carrier has a frequency of from 0.1 to 10 min-'.

3. A process according to claim 1 and 2, characterised in that the amplitude of the vertical oscillating movement of the diaphragm carrier is from 10 cm to 100 cm.

4. A process according to any of claims 1 to 3, characterised in that the speed of the diaphragm carrier during raising and lowering is from 2 to 20 cm/s.

5. A process according to any of claims 1 to 4, characterised in that the distance of the upper face of the diaphragm carrier from the instantaneous level of the slurry at top dead centre is from 10 to 25 cm.

6. A process according to any of claims 1 to 5, characterised in that the distance of the lower face of the diaphragm carrier from the bottom of the deposition tank is not less than 30 cm.

7. A process according to any of claims 1 to 6, characterised in that the suction in the hollow space of the diaphragm carrier is from 10 to 500 mbar below the surrounding atmospheric pressure.

8. A process according to any of claims 1 to 7, characterised in that
- the deposition process is divided into a plurality of periods of time and that
- the suction and frequency of oscillation are increased setpwise between these periods of time.

9. A process according to any of claims 1 to 8, characterised in that
- the deposition process is divided into two periods of time, with the first period comprising approximately the first quarter of the total process, that
- the oscillating frequency is from 0.1 to 2 min-¹ in the first period, the suction being between 10 and 100 mbar, and that
- the oscillating frequency is from 2 to 10 min-¹ in the second period, the suction being from 100 to 500 mbar.

## Revendications

1. Procédé de fabrication d'un diaphragme pour cellules d'électrolyse, que l'on dépose, en partant d'une suspension à haute teneur en solides formés de matière de diaphragme, sur un support de diaphragme creux, que l'on sèche ensuite et que l'on traite ensuite éventuellement à température élevée, comprenant les mesures suivantes :
- lever et abaisser périodiquement le support de diaphragme à une fréquence, à une amplitude et à une vitesse fixées, au sein de la suspension, pendant le processus de dépôt,
- mesurer constamment la hauteur du niveau de la suspension,
- maintenir un espacement prescrit du côté supérieur du support de diaphragme, au point supérieur de renversement du mouvement oscillant, en dessous de la hauteur instantanée du niveau de la suspension,
- maintenir une distance minimale du côté inférieur du support de diaphragme au fond de la cuve de dépôt,
- maintenir une pression d'aspiration prescrite à l'intérieur de la cavité du support de diaphragme.

2. Procédé selon la revendication 1, caractérisé par une fréquence du mouvement oscillant vertical du support de diaphragme comprise entre 0,1 et 10 mn-¹.

3. Procédé selon les revendications 1 et 2, caractérisé par une amplitude du mouvement oscillant vertical du support de diaphragme comprise entre 10 cm et 100 cm.

4. Procédé selon les revendications 1 à 3, caractérisé par une vitesse du support de diaphragme de 2 à 20 cm/s pendant le levage et l'abaissement.

5. Procédé selon les revendications 1 à 4, caractérisé par une distance de 10 à 25 cm entre le côté supérieur du support de diaphragme, au point supérieur de renversement, et la hauteur instantanée du niveau de la suspension.

6. Procédé selon les revendications 1 à 5, caractérisé par une distance d'au moins 30 cm entre le côté inférieur du support de diaphragme et le fond de la cuve de dépôt.

7. Procédé selon les revendications 1 à 6, caractérisé par une pression d'aspiration, dans la cavité du support de diaphragme, comprise entre 10 et 500 mbar en dessous de la pression atmosphérique de l'environnement.

8. Procédé selon les revendications 1 à 7, caractérisé par

- la division du processus de dépôt en plusieurs périodes, et
- l'augmentation par paliers de la pression d'aspiration et de la fréquence d'oscillation entre les périodes.

9. Procédé selon les revendications 1 à 8, caractérisé par
- un processus de dépôt divisé en deux périodes, la première période comprenant à peu près le premier quart de l'ensemble du processus,
- une fréquence d'oscillation de 0,1 à 2 mn⁻¹ dans la première période, à une pression d'aspiration comprise entre 10 et 100 mbar,
- une fréquence d'oscillation de 2 à 10 mn-¹ dans la deuxième période, à une pression d'aspiration comprise entre 100 et 500 mbar.
